# DEMANDE DE BREVET EUROPEEN

(11) **EP 4 764 727 A1**
(43) Date de publication de la demande: **24.06.2026**
(21) Numéro de dépôt: 24222407.9
(22) Date de dépôt: 20.12.2024
(51) Int. Cl.: G04B 19/18

(54) **COMPOSANT CÉRAMISÉ AVEC DÉCOR ET SON PROCÉDÉ DE FABRICATION**

(71) Demandeur: Comadur S.A., 2400 Le Locle (CH)
(72) Inventeur: VUILLE, Pierry, 2338 Les Emibois (CH); ROMAND, Johan, 25620 Mamirolle (FR)
(74) Mandataire: ICB SA

(57) **Abrégé**

L'invention concerne un article décoré comprenant un substrat (1) avec une surface (1a) définissant une première partie avec un relief (2) en positif et/ou en négatif par rapport au plan de la surface (1a) et une deuxième partie s'étendant dans le plan de la surface (1a), la première ou la deuxième parties formant un décor (4), l'article décoré étant caractérisé en ce que la première partie est formée du substrat (1) réalisé dans un alliage métallique amorphe à base de zirconium et en ce que la deuxième partie est formée d'une couche de céramique (3) disposée sur le substrat (1) ou inversement en ce que la première partie est formée de ladite couche de céramique (3) disposée sur le substrat (1) et en ce que la deuxième partie est formée dudit substrat (1) réalisé dans l'alliage métallique amorphe à base de zirconium.

L'invention concerne également le procédé de fabrication de l'article décoré.

## Description

### Domaine technique de l'invention

La présente invention se rapporte à un article, en particulier un composant horloger, décoré et bi-matière, muni d'un substrat en alliage métallique amorphe comportant sur une partie de sa surface une couche de céramique. Elle se rapporte également au procédé de fabrication de l'article.

### Arrière-plan technologique

Il existe dans l'art antérieur des composants horlogers décorés comprenant du métal amorphe et de la céramique comme couple de matériaux constitutifs. Les composants sont actuellement réalisés avec un substrat en céramique dans lequel on vient incruster un décor en métal amorphe. Une technique consiste à graver le composant horloger en céramique pour ensuite venir y incruster le métal amorphe.

L'utilisation d'un substrat en céramique pour ces composants horlogers présente plusieurs désavantages. Tout d'abord, l'obtention du substrat en céramique est longue et coûteuse. Ensuite, la céramique est un matériau fragile qui supporte mal la flexion. Il en résulte des problèmes de casse lors du processus de fabrication ou de montage sur la boîte.

Une autre technique consiste à réaliser des indexes en positif en métal amorphe sur les substrats céramiques. Pour ce faire, il faut passer par une opération de croissance galvanique de cuivre qui sert de matrice lors de l'incrustation, qui est ensuite dissoute à l'acide. Ce procédé est très complexe et coûteux et donc réservé aux très petites séries. Et le problème de la fragilité du substrat en céramique est toujours présent.

### Résumé de l'invention

L'invention a pour objet de pallier les désavantages précités en proposant un composant décoré et bi-matière avec une inversion dans l'agencement des matières de manière à éviter les inconvénients liés à la manipulation de la céramique fragile et à faciliter le procédé.

A cet effet, il est proposé de partir d'un substrat en alliage métallique amorphe avec une partie de la surface du substrat comprenant une couche de céramique, avec soit l'alliage métallique amorphe, soit la céramique formant le décor.

Plus précisément, l'invention se rapporte à un article décoré comprenant un substrat avec une surface définissant une première partie avec un relief en positif et/ou en négatif par rapport au plan de la surface et une deuxième partie s'étendant dans le plan de la surface, la première ou la deuxième parties formant un décor, l'article décoré étant caractérisé en ce que la première partie est formée du substrat réalisé dans un alliage métallique amorphe à base de zirconium et en ce que la deuxième partie est formée d'une couche de céramique disposée sur le substrat ou inversement est caractérisé en ce que la première partie est formée de ladite couche de céramique disposée sur le substrat et en ce que la deuxième partie est formée dudit substrat réalisé dans l'alliage métallique amorphe à base de zirconium.

Par rapport à un article en céramique monobloc, il est possible d'obtenir un même rendu esthétique et la même dureté de surface tout en supprimant le comportement fragile du matériau. Par exemple, dans le cas d'une carrure en céramique, une corne peut facilement se casser lors d'une chute ce qui provoque la perte du bracelet. Dans le cas d'un métal amorphe avec une couche de céramique, il n'y aura pas de rupture de cornes en cas de chute.

L'utilisation du métal amorphe comme substrat présente de nombreux autres avantages. Le métal amorphe permet d'obtenir un courant bien plus homogène pour la céramisation par rapport à une céramique ou à un métal conventionnel, de par l'absence de défauts dans la matière. Dans le cas d'une déposition électrolytique, la qualité de la couche créée sera bien supérieure à celle des dépositions sur métaux conventionnels. Il serait ainsi possible de faire croître des couches denses plus épaisses que pour les procédés actuels, à savoir plusieurs dizaines de dixièmes de millimètres. Un autre avantage vient aussi du fait que le substrat peut être réalisé à moindre coût. En effet, l'usinage des métaux amorphes comme le zirconium est beaucoup plus simple et rapide que celui de la céramique ou du zirconium cristallin. De plus, ces matériaux peuvent être injectés ou étampés en grande série pour réduire encore le coût de fabrication. Comparé au zirconium cristallin, l'utilisation du zirconium amorphe est moins chère car le substrat avec le relief peut être réalisé par injection directe ou par injection suivie d'un pressage à chaud, ce qui est impossible avec le zirconium métallique qui nécessiterait 100% d'usinage. Or, l'usinage du zirconium est très coûteux suite à la haute inflammabilité de ce matériau et à la nécessité d'utiliser des outils coûteux.

En outre, les coefficients de dilatation du zirconium amorphe et des céramiques sont très proches, ce qui permet de faire croître des couches épaisses sans risque de délamination par cisaillement. La céramique, en particulier le ZrO₂ a une excellente adhérence sur les alliages métalliques amorphes à base de zirconium, permettant une bonne résistance à l'usure. Par ailleurs, la corrosion en lien avec les deltas potentiels d'oxydo-réduction est aussi très faible dans le cas du couple zirconium amorphe - ZrO₂.

La présente invention se rapporte également au procédé de fabrication de l'article. Plus précisément, elle se rapporte à un procédé de fabrication d'un article décoré comprenant les étapes de :
- mise à disposition d'un substrat en alliage métallique amorphe à base de zirconium, ledit substrat comprenant une surface définissant une première partie avec un relief en positif et/ou en négatif par rapport au plan de la surface et une deuxième partie s'étendant dans le plan de la surface, la première ou la deuxième parties étant destinée à former un décor,
- dépôt d'une couche de céramique sur au moins une portion de la première partie et de la deuxième partie ou conversion du substrat en une couche de céramique sur au moins une portion de la première partie et de la deuxième partie,
- enlèvement du surplus de la couche de céramique sur ladite portion pour obtenir la première partie formée du substrat et la deuxième partie formée d'une couche de céramique disposée sur le substrat ou inversement pour obtenir la première partie formée de ladite couche de céramique disposée sur le substrat et la deuxième partie formée dudit substrat, avec la première partie ou la deuxième partie formant le décor.

Le panel de composants à fabriquer est très varié et le procédé selon l'invention permet de réaliser des géométries complexes qui n'auraient pas été envisageables avec la céramique comme substrat. Il peut s'agir de composants d'habillage mais également de composants fonctionnels du mouvement nécessitant la résistance mécanique du métal amorphe et la dureté de la céramique.

D'autres caractéristiques et avantages de l'invention apparaîtront à la lecture de la description détaillée qui va suivre, en référence aux dessins annexés.

### Brève description des figures

La figure 1 (a)(b)(c) représente schématiquement les étapes successives du procédé de fabrication pour un article avec un décor en alliage métallique amorphe affleurant la surface, le décor en alliage métallique amorphe étant encadré par une couche de céramique.
La figure 2 (a)(b)(c) représente schématiquement les étapes successives du procédé de fabrication pour un article avec un décor en céramique affleurant la surface, le décor en céramique étant encadré par une couche d'alliage métallique amorphe.
La figure 3 (a)(b)(c) représente une variante du procédé de la figure 1 avec un décor en positif.
La figure 4 (a)(b)(c) représente une variante du procédé de la figure 2 avec un décor en négatif.

### Description détaillée de l'invention

La présente invention se rapporte à un procédé de fabrication d'un article décoré et à l'article décoré. L'article est formé d'un substrat en alliage métallique amorphe à base de zirconium avec un décor qui est soit en céramique, soit dans le même alliage métallique amorphe que le substrat. L'article peut en particulier être un composant d'habillage en horlogerie tel qu'une carrure, un fond, une lunette, un poussoir, un maillon de bracelet, un rehaut, un cadran, une aiguille, un index de cadran, une masse oscillante, etc., ou encore un composant du mouvement tel qu'une platine, un pont ou un balancier. L'invention sera illustrée ci-après pour une lunette 5. L'alliage métallique amorphe à base de zirconium peut être tout alliage tel que les alliages LM1b, LM1b-X- et Vit106a. La céramique peut être un oxyde, un nitrure ou un carbure. Préférentiellement, il s'agit d'un oxyde de zirconium (ZrO₂).

Le procédé permet de réaliser des décors 4 à fleur de surface comme illustré aux figures 1 et 2, en positif comme illustré à la figure 3 ou en négatif comme illustré à la figure 4. Il est également envisageable de réaliser des décors en positif et en négatif sur l'article. Le décor 4 peut être en alliage métallique amorphe 1 d'un bloc avec le substrat comme représenté aux figures 1 et 3 ou en céramique 3 comme représenté aux figure 2 et 4. La surface 1a du substrat 1 est munie d'au moins un décor 4 avec ledit décor en alliage métallique amorphe 1 ou en céramique 3. Dans le cas d'un décor 4 en alliage métallique amorphe 1, il est entouré de la couche de céramique 3. On précisera que les flancs du décor 4 peuvent être en céramique 3 comme montré dans l'exemple de la figure 3. Dans le cas d'un décor 4 en céramique 3, il est entouré du substrat 1 en alliage métallique amorphe.

Selon l'invention, la céramisation est réalisée par dépôt d'une couche de céramique (oxydes, carbures ou nitrures) ou par conversion de l'alliage métallique amorphe à base de zirconium en une couche d'oxydes de zirconium. La conversion est réalisée par les techniques d'Oxydation Micro-Arcs (MAO) ou d'Oxydation Plasma Electrolytique (PEO). Pour ces techniques, l'épaisseur de la couche d'oxydes est typiquement de l'ordre de 15-20 µm. Le dépôt de la couche de céramique peut être réalisé par évaporation par faisceau d'électrons (*electron-beam évaporation* en anglais) et par *atomic layer déposition* (ALD) avec une couche d'épaisseur de l'ordre de 10-15 nm ou par projection plasma avec une couche plus épaisse de l'ordre de 0,10 à 0,20 mm.

Le procédé de réalisation de l'article avec le décor 4 est le suivant. Dans une première étape (a) visible aux figures 1(a), 2(a), 3(a), 4(a), le substrat 1 réalisé dans l'alliage métallique amorphe à base de zirconium est mis à disposition. Préférentiellement, le substrat est réalisé par injection avec ou sans les reliefs pour le décor. Le procédé d'injection permet de maîtriser le refroidissement rapide qui garantit l'absence de cristallites dans la matière. Pour les reliefs si ils ne sont pas réalisés lors de l'injection, ils peuvent être formés par pressage à chaud du substrat sur une matrice de la forme souhaitée ou être usinés de manière conventionnelle par fraisage ou meulage.

Dans les exemples illustrés, le substrat est une ébauche de lunette avec des indexes à décorer. Ce substrat 1 présente sur sa surface 1a un relief 2. Dans les variantes des figures 1, 2 et 4, le relief 2 est formé de creusures ménagées dans le substrat. En d'autres mots, le relief 2 est en négatif par rapport au plan de la surface 1a du substrat. Dans la variante de la figure 3, le relief 2 forme une structure surplombant le plan de la surface 1a du substrat. En d'autres mots, le relief 2 est en positif par rapport au plan de la surface 1a du substrat.

Dans une deuxième étape (b), une couche de céramique 3 est déposée ou formée par conversion sur tout ou partie de la surface 1a, et éventuellement sur les flancs du substrat. Il est possible, lors de la céramisation, de cacher certaines zones de la surface de manière à ne céramiser que les zones désirées. Selon l'épaisseur de la couche déposée ou convertie, tout ou partie des creusures peut être remplie et en présence d'une structure surplombant le plan de la surface, ladite structure est également recouverte.

Dans une troisième étape (c), le surplus de céramique 3 est retiré, par exemple par usinage, pour révéler sur la surface 1a le substrat 1 au niveau des décors 4 ou à côté des décors 4 pour respectivement un décor 4 en alliage métallique amorphe ou un décor en céramique. Eventuellement, un surplus d'alliage métallique amorphe peut également être retiré.

On obtient ainsi l'article, en particulier la lunette 5, avec les indexes formant le décor 4 soit en céramique 3 soit en alliage métallique amorphe 1.

## Revendications

1. Article décoré comprenant un substrat (1) avec une surface (1a) définissant une première partie avec un relief (2) en positif et/ou en négatif par rapport au plan de la surface (1a) et une deuxième partie s'étendant dans le plan de la surface (1a), la première partie ou la deuxième partie formant un décor (4), l'article décoré étant **caractérisé en ce que** la première partie est formée du substrat (1) réalisé dans un alliage métallique amorphe à base de zirconium et **en ce que** la deuxième partie est formée d'une couche de céramique (3) disposée sur le substrat (1) ou inversement **en ce que** la première partie est formée de ladite couche de céramique (3) disposée sur le substrat (1) et **en ce que** la deuxième partie est formée dudit substrat (1) réalisé dans l'alliage métallique amorphe à base de zirconium.

2. Article décoré selon la revendication 1, **caractérisé en ce que** la couche de céramique (3) est une couche d'oxyde de zirconium.

3. Article décoré selon l'une des revendications précédentes, **caractérisé en ce que** le décor (4) affleure dans le plan de surface (1a), est en positif par rapport au plan de la surface (1a), ou est en négatif par rapport au plan de surface (1a).

4. Article décoré selon l'une des revendications précédentes, **caractérisé en ce qu'**il s'agit d'un composant horloger.

5. Article selon la revendication précédente, **caractérisé en ce qu'**il s'agit d'une lunette (5) ou d'un cadran.

6. Procédé de fabrication d'un article décoré comprenant les étapes de :
- mise à disposition d'un substrat (1) en alliage métallique amorphe à base de zirconium, ledit substrat (1) comprenant une surface (1a) définissant une première partie avec un relief (2) en positif et/ou en négatif par rapport au plan de la surface (1a) et une deuxième partie s'étendant dans le plan de la surface (1a), la première partie ou la deuxième partie étant destinée à former un décor (4),
- dépôt d'une couche de céramique (3) sur au moins une portion de la première partie et de la deuxième partie ou conversion du substrat (1) en une couche de céramique (3) sur au moins une portion de la première partie et de la deuxième partie,
- enlèvement du surplus de la couche de céramique (3) sur ladite portion pour obtenir la première partie formée du substrat (1) et la deuxième partie formée de la couche de céramique (3) disposée sur le substrat (1) ou inversement pour obtenir la première partie formée de ladite couche de céramique (3) disposée sur le substrat (1) et la deuxième partie formée dudit substrat (1), avec la première partie ou la deuxième partie formant le décor (4).

7. Procédé selon la revendication précédente, **caractérisé en ce que** la couche de céramique (3) est une couche d'oxyde de zirconium.
